# FASCICULE DE BREVET EUROPEEN

(11) **EP 0 486 658 B1**
(45) Date de publication et mention de la délivrance du brevet: **25.01.1995**
(21) Numéro de dépôt: 91911133.6
(22) Date de dépôt: 06.06.1991
(51) Int. Cl.: C21D 8/06, C22C 38/00, B60C 9/00

(54) **PROCEDE POUR L'OBTENTION D'UN FIL D'ACIER ECROUI A RESISTANCE ELEVEE**
Verfahren zur Herstellung von hochfestem hartgezogenem Stahldraht
PROCESS FOR OBTAINING A HIGH STRENGTH HARD-DRAWN STEEL WIRE

(30) Priorité: 07.06.1990 FR 9007311
(43) Date de publication de la demande: 27.05.1992
(73) Titulaire: SODETAL S.A.R.L., F-77500 Chelles (FR)
(72) Inventeur: PEETERS, Luc, Phoenix, AZ 85028 (US); PELLETIER, Jean, Bernard, F-55310 Tronville-en-Barrois (FR)
(74) Mandataire: Laurent, Michel
(86) Numéro de dépôt international: FR9100446
(87) Numéro de publication internationale: WO9119014

(56) Documents cités:
- EP-A- 0 144 811
- EP-A- 0 169 587
- EP-A- 0 232 558
- EP-A- 0 292 039
- DE-A- 2 739 484
- FR-A- 2 315 545

## Description

La présente invention concerne un procédé permettant l'obtention d'un fil d'acier écroui, à résistance élevée, utilisable en particulier pour la fabrication de torons et câbles de renfort d'articles élastomères tels que pneumatiques ; elle concerne également les éléments de renfort (torons et câbles) réalisés à partir de fils obtenus par un tel procédé.

Les torons et câbles pour le renfort de pneumatiques sont habituellement constitués de fils d'acier comportant, outre du fer :
- C : 0,68 à 0,84 %
- Mn : 0,40 à 0,70 %
- Si : 0,20 a 0,30 %
- Al : moins de 0,005 %
- S : moins de 0,020 %
- P : moins de 0,020 %
- N : moins de 0,010 %
- Ni, Cu, Cr, Mo, Co : moins de 0,050 % chacun
- le reste étant du fer.

Ces fils dont le diamètre est compris entre 0,10 et 0,50 mm environ, plus généralement entre 0,15 et 0,40 mm, sont fabriqués à partir d'un fil dit "fil machine" de diamètre courant 5,5 mm, par tréfilage en plusieurs étapes avec patentage ou traitement thermique intermédiaire. Le procédé classique comprend les étapes suivantes :
- application d'une première série de passes de tréfilage pour amener le fil à un diamètre voisin de 3 mm (taux de réduction de section de 70 % environ) ;
- patentage, par exemple patentage au plomb pour redonner au fil une capacité d'étirabilité ;
- application d'une deuxième série de passes (taux de réduction de section de 85 à 94 % environ) ;
- patentage laitonnage ;
- application d'une troisième série de passes de tréfilage pour atteindre le diamètre final désiré (taux de réduction de section final 90 à 96 % voire 97 %).

Dans certains cas, pour des nuances d'acier ordinaire et selon le diamètre final désiré, les trois premières étapes peuvent être remplacées par une étape unique de tréfilage jusqu'à un diamètre de 1,35 à 1,80 mm environ.

On remarque que, d'une façon générale, plus le diamètre diminue, plus le taux de réduction de section appliqué peut être important.

On distingue les fils traditionnels de qualité ordinaire ou courante et les fils de deuxième génération dits à haute résistance. Ces deux types de fils sont tous deux obtenus à partir d'acier choisi dans la composition ci-dessus, en faisant varier la teneur en carbone et éventuellement le taux final de réduction de section.

Les fils de qualité ordinaire qui présentent, par exemple, une résistance à la rupture typique de 2850 MPa sont obtenus à partir d'un acier à 0,72 % (+ 0,02) de carbone avec application d'un taux de réduction de section finale de 95 à 96,5 %.

Les fils haute résistance sont obtenus à partir d'un acier à 0,82 % (± 0,02) de carbone avec application d'un taux de réduction final compris entre 96 et 97 %, cette dernière valeur n'étant en pratique que très rarement atteinte. Ils présentent une résistance à la rupture pouvant atteindre 3200 à 3450 MPa. Cependant, cette dernière nuance d'acier approche dangereusement le métal d'une limite physique appelée "point eutectoïde" au delà de laquelle des phases fragiles de cémentite proeutectoïde apparaissent, rendant le tréfilage et surtout le toronnage quasiment impossible du fait du nombre élevé de casses. Cette limite qui dépend du diamètre, est d'autant plus élevée que le diamètre est petit, elle est difficile à déterminer dans la mesure où une certaine quantité de fil peut passer le test de déformation axiale au cours du tréfilage mais pas les contraintes de déformation imposées durant les opérations d'assemblage.

La fabrication de fils haute résistance nécessite donc de s'entourer de précautions ce qui augmente le coût, tant au niveau du sidérurgiste, pour la fourniture d'un fil machine exempt de ségrégations (phases fragiles) qu'au niveau du fabricant de câbles lors des opérations de patentage, tréfilage, toronnage, câblage.

Dans la gamme des aciers dur et mi-dur (teneur en carbone > 0,4 %) et plus particulièrement dans la composition citée, utilisée habituellement pour les fils de renforts de pneumatiques : teneur en C de 0,68 à 0,84 % (voire 0,6 à 0,9 %), les hautes résistances sont toujours obtenues avec des teneurs élevées en carbone, bien que des recherches aient été menées parallèlement pour améliorer la capacité d'écrouissage, ce qui va également dans le sens des hautes résistances.

Ainsi, le brevet japonais no. 60.152659 concerne un fil d'acier utilisable comme renfort pour pneumatiques, ledit acier présentant la composition suivante :
- C : 0,6 à 0,9 %
- Si : 0,1 à 0,5 %
- Mn : 0,3 à 1 %
- P : < 0,010 %
- S : < 0,005 %
- Cu + Ni + Cr : < 0,10 %
- 0₂ : < 30 ppm
- N₂ : < 30 ppm.

Les faibles teneurs en P et S sont présentées comme améliorant notablement la résistance à la fatigue. Ce brevet conduit à un fil de résistance élevée, d'environ 3800 MPa, pour une teneur en carbone de 0,84 %. Mais avec cette teneur le métal se situe dans la zone du point eutectoïde et les problèmes évoqués plus haut ne sont pas résolus.

Le brevet européen no. 0144 811 concerne un fil d'acier utilisable comme renfort pour pneumatiques, ledit acier présentant la composition suivante :
- C : 0,4 à 1,4 %
- Mn : 0,1 à 1 %
- Si : 0,1 à 0,4 %
- Al : < 0,005 %
- S : < 0,015 % (de préférence < 0,010 %),
l'originalité revendiquée résidant dans la faible teneur en soufre, laquelle permet d'augmenter les capacités de déformation à froid, en particulier les déformations non axiales (torsion, pliage). Ce brevet conduit à un fil dont la résistance R en MPa est supérieure à 2325-1130 log d où d est le diamètre du fil exprimé en mm ; ce qui pour des petits diamètres : (d inférieur à 0,15 mm) permet d'atteindre une résistance élevée (pour d = 0,15 R ≧ 3250 MPa). Cependant, la consultation des exemples permet de constater qu'en pratique les hautes résistances sont obtenues avec un acier dont la teneur en carbone se situe dans la gamme 0,80 à 0,85 %, ce qui est somme toute un résultat banal et ne résoud pas le problème évoqué ci-dessus, lorsqu'on se rapproche de la limite constituée par le point eutectoïde.

Le brevet américain no. 3617230 concerne un fil d'acier à haute résistance obtenue à la fois par une forte teneur en carbone : 0,9 à 1,1 % et par l'application de taux d'écrouissage élevés dans la phase finale : plus de 97 %, ces taux étant rendus possibles par l'utilisation d'un acier à faible teneur en S (<0,010 %) et P (<0,005 %). Cependant, il s'agit d'un fil d'acier qui sort du cadre de l'application renfort pour pneus tant par son emploi : corde à piano que par sa composition, en particulier sa teneur en carbone qui sort de la fourchette habituelle de l'acier pour fils pneus donnée en début de texte. En outre, le brevet ne dit rien sur le comportement d'un tel fil sous contraintes de pliage ou de torsion.

De nombreux autres documents tels que par exemple l'EP-A-0 169 587, EP-A-0 232 558, EP-A-0 292 039 et DE-A-2 739 484, décrivent également différentes possibilités permettant d'obtenir des fils d'acier présentant des résistances à la traction élevée.

Toutes les solutions proposées à ce jour impliquent cependant d'utiliser des aciers difficiles à produire, dont le taux de carbone est d'autant plus élevé que l'on souhaite obtenir une résistance à la traction élevée, ce qui entraîne le risque de ségrégation dangereuse par suite de la présence de cémentite proeutectoïde qui risque d'apparaître dans les compositions à haute teneur en carbone (par exemple à 0,82 % de carbone), entraînant des risques de casse lors de l'opération de toronnage. Par ailleurs, les solutions proposées pour obtenir de tels fils à résistance élevée impliquent la mise en oeuvre de processus de tréfilage et/ou traitement intermédiaire de plus en plus complexe et délicat à mettre en oeuvre.

Or on a trouvé, et c'est ce qui fait l'objet de la présente invention, qu'il était possible d'obtenir de tels fils d'acier à résistance élevée, utilisables en particulier comme renforts pour pneumatiques (et ce que ces fils soient aussi bien de la qualité dite courante que de celle dite "à haute résistance") en utilisant pour leur obtention des nuances d'acier ayant un taux de carbone réduit (par rapport aux taux habituels préconisés pour obtenir une résistance donnée) et permettant donc de pallier les inconvénients liés aux risques de présence de cémentite proeutectoïde.

D'une manière générale, l'invention concerne donc un procédé pour l'obtention d'un fil d'acier écroui à résistance élevée obtenu par tréfilage d'un fil machine, avec éventuellement traitement thermique et traitement de surface intermédiaire, ledit fil machine étant en un acier à structure exempte de cémentite proeutectoïde, et dont la composition comprend, outre du fer :
- C : 0,45 à 0,67% ou 0,68 à 0,75%
- Mn, Si, Ca, Mo, Al ... dans des teneurs conventionnelles ; et dans lequel :
- la nuance d'acier du fil machine est sélectionnée parmi ceux dont la teneur en S et P est inférieure à 0,010 % ;
- l'opération de tréfilage est réalisée en deux phases distinctes séparées l'une de l'autre par un seul traitement de patentage-laitonnage et;
- le taux de réduction de section dans l'étape finale de tréfilage est supérieur à 97 % (donc plus élevé que celui normalement utilisé pour un type d'acier similaire pour réaliser un fil de même diamètre final, le taux de réduction de section lors de la première phase de tréfilage étant donc également plus élevé du fait de la suppression d'un patentage intermédiaire).

Avantageusement, le taux final de réduction de section est compris entre 97 et 98 %.

Le procédé selon l'invention se caractérise en ce que :
- pour réaliser des fils dits "variété courante" présentant une résistance à la rupture comprise entre 2400 et 3000 MPa on utilise un acier ayant une teneur en carbone comprise entre 0,45 et 0,67 % selon la revendication 1, alors qu'antérieurement, pour obtenir une même résistance à la rupture, on utilisait un acier ayant une teneur en carbone comprise entre 0,50 et 0,75 % ; à titre indicatif, pour une résistance à la rupture de l'ordre de 2850 MPa, on utilise conformément à l'invention un acier avec une teneur en carbone de l'ordre de 0,6 % au lieu d'un acier de 0,72 % ;
- pour la réalisation de fils dits "à haute résistance", dont la résistance à la rupture est comprise entre 3000 et 3500 MPa, conformément à l'invention, on utilise un acier ayant une teneur en carbone comprise entre 0,68 et 0,75 % selon la revendication 2, alors qu'antérieurement, il était nécessaire d'utiliser un acier ayant une teneur en carbone de l'ordre de 0,80 ; 0,82 %.

Conformément à l'invention, dans l'étape de tréfilage précédant l'étape finale, les taux de réduction de section sont supérieurs à ceux couramment pratiqués, et ce comme dit précédemment.

Tous les traitements entrant dans la mise en oeuvre du procédé conforme à l'invention, tels que traitements de surface, traitements thermiques, lubrifiants, sont réalisés dans des conditions similaires au procédé conventionnel. Ainsi, le patentage est avantageusement effectué dans des conditions permettant d'obtenir une structure perlitique la plus fine possible. De même, avantageusement, les opérations de décapage et laitonnage sont effectuées dans des conditions conduisant à un revêtement de bonne qualité, favorisant le passage à travers les filières de tréfilage.

Le fil obtenu par la mise en oeuvre du procédé conforme à l'invention est utilisé pour réaliser des torons, câbles, et ce dans des conditions standard de production.

Le taux élevé de réduction de section dans l'étape finale de tréfilage est rendu possible par l'emploi d'une nuance d'acier conforme à la nouvelle composition sélectionnée, à teneur en S et P inférieure à 0,010 % pour chacun de ces deux constituants.

L'application de taux élevés de réduction de section dans l'étape finale de tréfilage conduit à des fils de résistance élevée, ceci pour des teneurs en carbone inférieures à ce qui est habituellement nécessaire. Ainsi, on utilise un acier ayant une teneur en carbone de 0,45 à 0,67 % au lieu d'un acier à 0,72 % pour l'obtention de fils de qualité ordinaire : résistance typique de l'ordre de 2850 à 2900 MPa et un acier ayant une teneur en carbone de 0,68 à 0,75 % au lieu de 0,82 % pour l'obtention de fils haute résistance, résistance d'au moins 3000 MPa et le plus souvent d'au moins 3200 MPa.

Dans ce dernier cas, outre l'économie sur le coût de l'acier (l'acier à 0,82 % de C étant cher), l'invention présente un avantage technique important du fait qu'une nuance d'acier conforme à la nouvelle composition sélectionnée est plus facile a produire et permet une réduction considérable, voire l'élimination des risques de ségrégation causée par la présence de cémentite proeutectoïde qui se rencontrait dans les aciers de composition habituelle avec une teneur en carbone supérieure à 0,80 % environ. Une telle nuance, éloignée du point eutectoïde, supporte mieux les contraintes de traction, pliage et torsion. Il s'ensuit une diminution des casses au tréfilage et au toronnage et une amélioration de la productivité.

D'autres avantages sont liés à l'invention.

La plus grande capacité de déformation résultant de la diminution (voire de la suppression) des ségrégations permet l'élimination du patentage intermédiaire (ou d'un traitement thermique équivalent) et celle d'une étape de tréfilage.

Ainsi par le procédé revendiqué et pour des diamètres finals relativement petits, il est possible d'obtenir le fil selon l'invention à partir d'un fil machine de diamètre courant 5,5 mm en seulement deux étapes de tréfilage (au lieu de trois), et un seul traitement de patentage (au lieu de deux), celui associé au laitonnage. Ceci aussi bien pour le fil de qualité ordinaire que pour le fil haute résistance.

Dans le cas, où pour obtenir le fil fin en deux étapes de tréfilage seulement, on utilisait auparavant du fil machine de diamètre 5 mm non standard donc coûteux, on peut remplacer celui-ci par un fil standard de diamètre 5,5 mm et obtenir le même produit final par application de taux plus importants de réduction de section.

En outre, tout en conservant l'ensemble des étapes habituelles, étant donné que le taux de réduction de section dans l'étape finale est plus important que le taux courant, le taux de réduction de section dans les étapes intermédiaires sera plus faible. Ceci joint au taux de carbone plus bas entraîne des conditions de tréfilage d'ébauches facilitées pour les diamètres intermédiaires avant le patentage-laitonnage.

Il faut également signaler que l'utilisation d'un acier à teneur en S et P, inférieur à 0,010 % pour chacun de ces composants, permet non seulement l'application de taux élevés de réduction de section conduisant à une augmentation de la résistance à la traction, mais accroît aussi la résistance du fil aux contraintes de pliage et de torsion, ce qui améliore le comportement au toronnage et au câblage en diminuant le nombre de casses.

Mais l'invention et ses avantages seront mieux compris à l'aide des exemples ci-après donnés à titre illustratif et non limitatif.

Dans ces exemples, les propriétés des fils : résistance, allongement, striction sont mesurées au moyen des tests de dynamométrie habituels. Les propriétés pliage et torsions sont mesurées selon les normes ISO 7801 et ISO 7800 respectivement.

Les nuances d'acier sont définies par les teneurs en C, Mn, Si, P, S étant entendu que les teneurs pour les autres composants : Al, Ni, Cu, Cr, Mo, Co, N sont conformes aux valeurs données dans la définition générale du fil.

### Exemple 1 :

Cet exemple illustre la fabrication d'un fil de qualité standard (ordinaire) par le procédé selon l'invention comparativement à un fil fabriqué par le procédé habituel.

Le fil selon l'invention est réalisé a partir d'un acier de composition A : conforme à la composition sélectionnée pour l'invention : 0,64 % C, 0,55 % Mn, 0,20 % Si, 0,008 % P, 0,008 % S.

Le fil courant est réalisé à partir d'un acier de composition courante B : 0,72 % C, 0,60 % Mn, 0,22 % Si, 0,015 % P, 0,012 % S.

Le fil machine de départ, pour les deux compositions A et B a un diamètre de 5,5 mm.

Le fil machine de composition A est tréfilé directement du diamètre 5,5 mm au diamètre 1,30 mm avec application d'un taux de réduction de section de 94,4 %, rendu possible par la composition de l'acier et en particulier la faible teneur en S et P.

Le fil machine de composition B est tréfilé de 5,5 mm au diamètre intermédiaire de 3,0 mm, puis il subit un patentage intermédiaire avant d'être tréfilé au diamètre final de 1,15 mm. Enfin, les deux fils subissent un patentage laitonnage dans les conditions standards.

Les propriétés du fil patenté laitonné sont résumés dans le tableau suivant :

| ACIER | ⌀ (mm) | RESISTANCE (MPa) | ALLONGEMENT (%) | STRICTION | PLIAGES | TORSIONS |
|---|---|---|---|---|---|---|
| A | 1,30 | 1160 | 9,6 | 60,1 | 17 | 67 |
| B | 1,15 | 1250 | 9,1 | 57,9 | 19 | 70 |

On réalise ensuite le tréfilage fil fin en milieu humide pour obtenir le diamètre 0,22 mm à résistance standard (qualité ordinaire).

Sur le fil A on applique un taux de réduction de section de 97,14 %, conforme à l'invention. Sur le fil B, on applique un taux standard soit 96,34 %.

Pour les deux fils les taux de casses au tréfilage sont faibles et du même ordre. Les propriétés mécaniques sont les suivantes :

| ACIER | REDUCTION DE SECTION % | RESISTANCE (MPa) | ALLONGEMENT % | PLIAGES | TORSIONS |
|---|---|---|---|---|---|
| A | 97,14 | 2930 | 2,6 | 75 | 137 |
| B | 96,34 | 2920 | 2,5 | 80 | 123 |

On remarque que les propriétés mécaniques des deux fils sont très proches, voire identiques en ce qui concerne résistance et allongement.

Les résultats des tests de pliage et de torsion laissent supposer un bon comportement du fil A au toronnage et au câblage. Cela est confirmé lors de la fabrication d'un toron 1 x 27 avec chacun des fils A et B. On constate une amélioration sensible du nombre de casses avec le fil A.

Ces deux fils A et B sont tout à fait interchangeables quant à leur emploi. Par contre le fil A selon l'invention présente de plus l'avantage de supprimer l'opération de patentage intermédiaire et une étape de tréfilage.

Jusqu'à présent, il était cependant possible d'économiser une étape de tréfilage et un traitement de patentage en passant directement du fil de diamètre 5,5 mm machine au fil intermédiaire de diamètre 1,35 a 1,37 mm environ. Cependant, compte tenu du taux de réduction final applicable (environ 96,5 % au maximum), il n'était pas possible d'obtenir un produit final de diamètre inférieur ou égal a 0,25 mm. Aussi la mise en oeuvre de ce procédé "raccourci" pour l'obtention de fils fins (diamètre 0,25 mm) nécessitait obligatoirement d'utiliser un fil machine de diamètre 5 mm, non standard donc coûteux. Les étapes étaient les suivantes :
- tréfilage du diamètre 5 mm au diamètre 1,22 mm (taux de réduction de section : 94 %) ;
- patentage laitonnage ;
- tréfilage du diamètre 1,22 mm au diamètre 0,25 (taux de réduction de section : 95,8 %).

Avec la présente invention, il est donc possible d'obtenir le fil fini (diamètre 0,22 a 0,25 mm par exemple) en deux étapes de tréfilage seulement, avec un seul traitement thermique, ceci à partir d'un fil machine de diamètre standard de 5,5 mm, c'est à dire sans surcoût.

### Exemple 2 :

Cet exemple illustre la mise en oeuvre de l'invention dans sa forme la plus avantageuse. Il concerne la fabrication d'un fil haute résistance, par le procédé selon l'invention, comparativement à un fil fabriqué par le procédé habituel.

Le fil selon l'invention est réalisé a partir d'un acier de composition Al, conforme à la composition sélectionnée pour l'invention : 0,72 %C, 0,54 % Mn, 0,23 % Si, 0,007 % P, 0,006 % S.

Le fil fabriqué par le procédé habituel est réalisé en un acier de composition Bl : 0,82 % C, 0,55 % Mn, 0,25 % Si, 0,005 % P, 0,009 % S. Ce fil bien que présentant une teneur en S et P inférieure à 0,01 % pour chacun de ces composants n'est pas réalisé en un acier de composition conforme à celle sélectionnée pour l'invention. Il ne peut supporter des taux élevés de réduction de section du fait que par sa teneur en C et Mn, il se rapproche dangereusement du point eutectoïde avec les risques afférents.

Le fil machine de départ pour les deux compositions Al et Bl a un diamètre de 5,5 mm.

Le fil machine de composition Al est tréfilé directement de 5,5 mm au diamètre final de 1,48 mm (taux de réduction de section : 92,75 %).

Le fil machine de composition Bl subit un patentage intermédiaire au diamètre 3,0 mm avant d'être tréfilé jusqu'au diamètre 1,30 mm. Puis les deux fils subissent un patentage laitonnage dans les conditions standards ; les propriétés mécaniques de ceux-ci sont :

| ACIER | ∅ (mm) | RESISTANCE (MPa) | ALLONGEMENT % | STRICTION % | PLIAGES | TORSIONS |
|---|---|---|---|---|---|---|
| Al | 1,48 | 1260 | 9,2 | 54,0 | 18 | 60 |
| Bl | 1,30 | 1350 | 8,8 | 48,4 | 14 | 53 |

Le tréfilage fil fin est réalisé en milieu humide afin d'obtenir le produit 0,25 mm à haute résistance. Les taux de casses sont faibles et identiques pour les deux fils.

Les fils présentent les caractéristiques suivantes :

| ACIER | REDUCTION DE SECTION FINALE (%) | RESISTANCE (MPa) | ALLONGEMENT % | PLIAGES | TORSIONS |
|---|---|---|---|---|---|
| Al | 97,15 | 3250 | 2,5 | 80 | 110 |
| Bl | 96,30 | 3270 | 2,6 | 84 | 107 |

On constate que les deux fils présentent des caractéristiques pratiquement identiques et sont donc interchangeables quant à leurs emplois. Le comportement au toronnage du fil Al selon l'invention est bon, le taux de casses étant même diminué par rapport au fil Bl. En outre, ce fil offre l'avantage de supprimer le patentage intermédiaire ainsi qu'une étape de tréfilage. Il permet surtout d'éviter l'utilisation de fil machine à 0,82 % de carbone qui présente non seulement un surcoût à l'achat, mais aussi des risques de phases fragiles (cémentite proeutectoïde) provoquant des casses au tréfilage et au toronnage malgré toutes les précautions qui peuvent être prises, ces casses entraînant une baisse de productivité.

### Exemple 3 :

Cet exemple illustre la réalisation de fils de petits diamètres tels que 0,175 mm à haute résistance et 0,150 mm de qualité courante en mettant en oeuvre des taux de réduction de section très élevés (97,5 % à 98 %) tout en ayant une aptitude au toronnage correcte et avec un taux de casses acceptable, ces fils étant utilisés en particulier dans la réalisation de produits tels que les câbles compacts 1 x 27 et 1 x 12 (tous les fils étant tordus ensemble dans la même direction et avec le même pas).

Les aciers utilisés ont tous deux une composition conforme à celle sélectionnée pour l'invention :
- A2 : 0,73 %C, 0,55 %Mn, 0,20 %Si, 0,009 %P, 0,007S
- A3 : 0,56 %C, 0,57 %Mn; 0,24 %Si, 0,007 %P, 0,008S
Les fils de départ sont des fils machine de diamètre 5,5 mm pour les deux types d'acier A2 et A3 ; ces fils après un premier tréfilage conduisent à des fils de diamètre 3,0 mm.

Les fils intermédiaires sont issus du diamètre 3,0 mm patenté. Après tréfilage à sec, on réalise un patentage laitonnage classique aboutissant aux propriétés mécaniques suivantes :

| ACIER | ⌀ (mn) | RESISTANCE après patentage (MPa) | ALLONGEMENT (%) | STRICTION (%) | PLIAGES | TORSIONS |
|---|---|---|---|---|---|---|
| A2 | 1,19 | 1265 | 9,0 | 53,0 | 26 | 75 |
| A3 | 1,04 | 1080 | 9,8 | 60,4 | 30 | 80 |

Lors du tréfilage humide, le fil A2 donne le diamètre 0,175 mm haute résistance utilisé en particulier au toronnage pour la construction 1 x 27. Le fil A3 est transformé jusqu'au diamètre 0,15 mm utilisé comme fil de guipage. Les propriétés mécaniques de ces fils fins sont:

| ACIER | REDUCTION DE SECTION (%) | ⌀ (mm) | RESISTANCE (MPa) | ALLONGEMENT (%) | PLIAGES | TORSIONS |
|---|---|---|---|---|---|---|
| A2 | 97,84 | 0,175 | 3440 | 2,6 | 129 | 145 |
| A3 | 97,92 | 0,150 | 2915 | 2,3 | 131 | 174 |

On constate que l'on obtient d'une part un fil haute résistance à partir d'un acier à 0,73 % de carbone seulement, ce qui le place très loin de la zone à problèmes située à proximité du point eutectoïde et d'autre part un fil de qualité ordinaire à partir d'un acier à 0,56 % de carbone seulement.

Le câble réalisé sans problème particulier à partir du fil A2 guipé avec le fil A3 présente une résistance comparable voire supérieure à celle des câbles réalisés à partir des fils habituels à 0,82 % de carbone. Dans tous les cas les autres propriétés du câble, telles que fatigue, adhérence (à l'origine et après vieillissement), demeurent inchangées.

Il ressort clairement de la description et des exemples qui précèdent que l'invention présente donc de nombreux avantages, parmi lesquels on peut citer :
- utilisation d'acier plus facile à produire ;
- moins de risques de ségrégation dangereuse à cause de la présence de cémentite proeutectoïde, qui risque d'apparaître dans des compositions d'acier à teneur élevée en carbone (0,82 %), donc diminution des casses au toronnage ;
- élimination plus facile du patentage intermédiaire en raison de l'augmentation des diamètres intermédiaires et du tréfilage facilité par un taux de carbone plus bas.

## Revendications

1. Procédé pour l'obtention d'un fil d'acier écroui à résistance élevée, obtenu par tréfilage d'un fil machine avec éventuellement traitement thermique et traitement de surface intermédiaires, ledit fil machine étant réalisé en un acier à structure exempte de cémentite proeutectoïde dont la composition chimique est telle qu'il comporte, outre du fer :
- C : 0,45 à 0,67 %
- Mn, Si, Ca, Mo, Al ... dans des teneurs conventionnelles ; et dans lequel :
- la nuance d'acier du fil machine est sélectionnée parmi ceux dont la teneur en S et P est inférieure à 0,010 % ;
- l'opération de tréfilage est réalisée en deux phases distinctes séparées l'une de l'autre par un seul traitement de patentage-laitonnage et;
- le taux de réduction de section dans l'étape finale de tréfilage est supérieur à 97 %,
la résistance finale à la rupture du fil produit étant comprise entre 2 400 et 3 000 MPa.

2. Procédé pour l'obtention d'un fil d'acier écroui à résistance élevée, obtenu par tréfilage d'un fil machine avec éventuellement traitement thermique et traitement de surface intermédiaires, ledit fil machine étant réalisé en un acier à structure exempte de cémentite proeutectoïde dont la composition chimique est telle qu'il comporte, outre du fer :
- C : 0,68 à 0,75 %
- Mn, Si, Ca, Mo, Al ... dans des teneurs conventionnelles ; et dans lequel :
- la nuance d'acier du fil machine est sélectionnée parmi ceux dont la teneur en S et P est inférieure à 0,010 % ;
- l'opération de tréfilage est réalisée en deux phases distinctes séparées l'une de l'autre par un seul traitement de patentage-laitonnage et;
- le taux de réduction de section dans l'étape finale de tréfilage est supérieur à 97 %,
la résistance finale du fil produit étant comprise entre 3 000 et 3 500 MPa.

3. Câbles, torons ou articles similaires réalisés à partir de fils d'acier obtenus par le procédé selon l'une des revendications 1 et 2.

## Claims

1. Process for obtaining a high strength hard-drawn steel wire, produced by drawing a wire rod in conjuction with optional heat treatment and intermediate surface treatment, said wire rod being made of steel having a structure devoid of proeutectoid cementite, whose chemical composition is such that, in addition to iron, it comprises :
- C : 0.45 to 0,67 %
- Mn, Si, Ca, Mo, Al .... of conventional contents ; and in which :
- the steel grade of the wire rod is selected from those whose S and P content is less than 0.010 % ;
- the wire-drawing operation is carried out in two distinct phases separated from each other by a single brassing-patenting treatment and ;
- the level of cross-section reduction in the final wire-drawing step is greater than 97 %, the final fracture strength of the wire produced being between 2400 and 3000 MPa.

2. Process for obtaining a high strength hard-drawn steel wire, produced by drawing a wire rod in conjuction with optional heat treatment and intermediate surface treatment, said wire rod being made of steel having a structure devoid of proeutectoid cementite, whose chemical composition is such that, in addition to iron, it comprises :
- C : 0,68 to 0,75 %
- Mn, Si, Ca, Mo, Al .... of conventional contents ; and in which :
- the steel grade of the wire rod is selected from those whose S and P content is less than 0.010 % ;
- the wire-drawing operation is carried out in two distinct phases separated from each other by a single brassing-patenting treatment and ;
- the level of cross-section reduction in the final wire-drawing step is greater than 97 %, the final fracture strength of the wire produced being between 3000 a,d 3500 MPa.

3. Cables, strands or similar articles produced from steel wires obtainted by the process according to one of claims 1 and 2.

## Patentansprüche

1. Verfahren zur Herstellung von hochfestem hartgezogenem Stahldraht durch Drahtziehen eines Rohmaterials mit gegebenenfalls zwischengeschalteter Wärmebehandlung und Oberflächenbehandlung, wobei das Rohmaterial aus einem Stahl besteht, dessen Struktur frei von voreutektoidischem Zementit ist und dessen chemische Zusammensetzung außer dem Eisen folgende Stoffe umfaßt:
- C: 0,45 - 0,67 %;
- Mn, Si, Ca, Mo, Al... in gebräuchlichem Gehalt;
und bei dem:
- die Stahlsorte des Rohmaterials unter den Stählen ausgewählt wird, deren Gehalt an S und P unter 0,010 % liegt;
- der Vorgang des Drahtziehens in zwei deutlich getrennten Phasen erfolgt, zwischen denen eine Patentier- und Messingbehandlung erfolgt;
- der Grad der Querschnittsverringerung in der letzten Stufe des Drahtziehens mehr als 97 % beträgt. Die Endbruchfestigkeit des hergestellten Drahtes liegt zwischen 2 400 und 3 000 MPa.

2. Verfahren zur Herstellung von hochfestem hartgezogenem Stahldraht durch Drahtziehen eines Rohmaterials mit gegebenenfalls zwischengeschalteter Wärmebehandlung und Oberflächenbehandlung, wobei das Rohmaterial aus einem Stahl besteht, dessen Struktur frei von voreutektoidischem Zementit ist und dessen chemische Zusammensetzung außer dem Eisen folgende Stoffe umfaßt:
- C: 0,68 - 0,75 %;
- Mn, Si, Ca, Mo, Al... in gebräuchlichem Gehalt;
und bei dem:
- die Stahlsorte des Rohmaterials unter den Stählen ausgewählt wird, deren Gehalt an S und P unter 0,010 % liegt;
- der Vorgang des Drahtziehens in zwei deutlich getrennten Phasen erfolgt, zwischen denen eine Patentier- und Messingbehandlung erfolgt;
- der Grad der Querschnittsverringerung in der letzten Stufe des Drahtziehens mehr als 97 % beträgt. Die Endbruchfestigkeit des hergestellten Drahtes liegt zwischen 3 000 und 3 500 MPa.

3. Kabel, Litzen und ähnliche Artikel aus Stahldrähten, die durch das Verfahren nach einem der beiden Patentansprüche 1 und 2 hergestellt werden.
